# EUROPÄISCHE PATENTSCHRIFT

(11) **EP 1 264 708 B1**
(45) Veröffentlichungstag und Bekanntmachung des Hinweises auf die Patenterteilung: **30.07.2008**
(21) Anmeldenummer: 02012208.1
(22) Anmeldetag: 04.06.2002
(51) Int. Cl.: B41N 7/00, B29C 70/02, C23C 28/00, B05D 5/08, C23C 4/02, B05D 5/02, B05D 7/02

(54) **Verfahren zur Herstellung einer chemikalienbeständigen Schutzschicht für Rotationskörper aus faserverstärktem Kunststoff und ein Rotationskörper**
Method for producing a chemical resistant protective layer for a rotary body comprising a fibrous reinforcement and a rotary body
Procédé pour la fabrication d'une couche protectrice pour un corps rotative comprenant une armature fibreuse et un corps rotative

(30) Priorität: 08.06.2001 DE 10127908
(43) Veröffentlichungstag der Anmeldung: 11.12.2002
(73) Patentinhaber: manroland AG, 63075 Offenbach (DE)
(72) Erfinder: Johner, Gerhard, Dr., 63571 Gelnhausen (DE); Kirst, Markus, 64572 Büttelborn (DE); Endisch, Martin, 86637 Wertigen (DE); Singler, Josef, 86637 Wertigen (DE)
(74) Vertreter: Ulrich, Thomas

(56) Entgegenhaltungen:
- EP-A- 0 514 640
- EP-A- 1 129 787
- DE-A- 4 014 623
- US-A- 4 704 328
- US-A- 5 387 172

## Beschreibung

Die Erfindung betrifft ein Verfahren zur Herstellung einer chemikalienbeständigen Schutzschicht für einen Rotationskörper mit einem Grundkörper aus faserverstärktem Kunststoff gemäss Anspruch 1 und einen Rotationskörper mit einem Schichtaufbau gemäss Anspruch 6.

Bekanntlich können durch die Verwendung von faserverstärkten Kunststoffen im Maschinen-, Fahrzeug- und Anlagenbau erhebliche Vorteile erzielt werden. Sie sind leichter als Metalle und haben bei entsprechender Auslegung mindestens gleichwertige mechanische Eigenschaften, insbesondere bei Verwendung für schnell bewegte Teile wie Wellen, Walzen oder ähnliches.

Aus Metall hergestellte, schnelldrehende Rotations-, bzw. Walzenkörper von Druckmaschinen sind bekanntlich massenbedingt erheblichen Trägheitskräften ausgesetzt, die besonders bei sich ändernden Maschinengeschwindigkeiten von Nachteil sind. Man verwendet deshalb heute bereits Walzenkörper aus faserverstärktem, insbesondere kohlenstofffaserverstärktem Kunststoff.

Ohne eine chemikalienbeständige, korrosionsfeste Beschichtung werden beispielsweise solche Walzenkörper für Druckmaschinen, wie Feuchtwalzen, Farbwalzen, Plattenzylindern, Gummituchzylindern, auch für die Sleevetechnik etc., rasch durch Wechselwirkung mit Druckhilfsstoffen geschädigt. Druckhilfsstoffe sind z.B. Farben, Feuchtmittel, Waschmittel und alle Stoffe, die in Kontakt mit den Walzenoberflächen kommen.

Grundsätzlich kann jeder faserverstärkte Werkstoff sein Eigenschaftsprofil nur halten, wenn die Matrix ihre Haftung zu den Fasern nicht verliert und keine Dimensionsveränderungen in Form von Quellen oder Schrumpfen auftreten. Besonders gefürchtet ist z. B. bei faserverstärkten Kunststoffen die sog. Delamination als Folge der Wasseraufnahme der Kunststoffmatrix verbunden, mit dramatischem Festigkeitsverfall.

Beschichtungen von faserverstärkten Kunststoffen sind bekannt, insbesondere durch thermisches Spritzen, wobei der Problematik der Haftvermittlung größte Aufmerksamkeit gewidmet wird (siehe bspw. die DE 36 17 034 C2 oder die DE 36 08 286 A1), während die chemische Beständigkeit der Beschichtungen zum Schutz des Grundkörpers bisher bestenfalls unpräzise oder gar nicht behandelt wird.

In der DE 42 04 896 C2 ist ebenfalls die Beschichtung eines hitzeempfindlichen Grundkörpers aus faserverstärktem Epoxidharz durch Plasmaspritzen für eine verschleißfeste, chemisch resistente, anorganische Deckschicht, bzw. angelöste Kunststoffschicht beschrieben, wobei eine vorher aufgetragene Thermoplastschicht bzw. angelöste Kunststoffschicht die Haftung für die Haftvermittlerschicht bietet. Die bekannten extremen Abkühlraten der Spritzpartikel beim thermischen Spritzen von 10⁵- 10⁶ K/s führen gerade in Verbindung mit den für faserverstärkte Kunststoffe notwendigen Kühlmaßnahmen, wie flüssig CO₂ -Kühlung etc., kaum zu dem gewünschten haftungsfördernden Effekt, dass Spritzpartikel in die Thermoplastschicht vollständig eingebunden werden.

Insbesondere auch die EP 0 514 640 B1 beschreibt ein Verfahren zur Beschichtung von faserverstärkten Kunststoffkörpern mittels thermischer Spritzverfahren unter Verwendung einer Zwischenschicht aus duroplastischem oder thermoplastischem Kunststoffharz, die mit Keramikpartikeln dispergiert ist und nach dem Aushärten angeschliffen wird, um für die eigentliche Funktionsschicht aus Metall oder Keramik kunststofffreie Haftpunkte aus gleichem Werkstoff zu bieten. Die unzureichende chemische Beständigkeit einer derartigen Zwischenschicht aus Kunststoffharz und die fatalen Folgen für den faserverstärkten Kunststoffgrundkörper bei Kontakt mit Chemikalien wie bspw. Druckhilfsstoffe sind nicht beschrieben.

Der Erfindung liegt daher die Aufgabe zugrunde, eine chemikalienbeständige Schutzschicht von faserverstärkten Kunststoffkörpern herzustellen und einen Rotationskörper mit einem Grundkörper aus faserverstärktem Kunststoff und einer derartigen Schutzschicht zur Verfügung zu stellen, so dass nicht nur der Schutz des Grundkörpers gewährleistet ist, sondern auch noch eine haftfeste Verbindung zu einer darüberliegenden, vorzugsweise durch thermisches Spritzen aufzubringende, verschleiß- und korrosionsfesten Funktionsschicht gegeben ist.

Die der Erfindung zugrunde liegende Aufgabe wird durch die Merkmale des Verfahrensanspruchs 1 und durch die kennzeichnenden Merkmale des Anspruchs 8 gelöst, also dadurch, dass die zu schützende faserverstärkte Kunststoffkomponente, der Grundkörper eines Rotationskörpers, zuerst mit einer Schicht aus Hartgummi geschützt wird, in die Metall- oder Keramikpartikel mit einem Dispersionsanteil von 5 Vol.-% - 80 Vol.-% eindispergiert sind, diese angeschliffen werden und danach die Schicht aus Hartgummi mit einer Metall- und / oder Keramikschicht, vorzugsweise durch thermisches Spritzen, beschichtet wird.

Die chemikalienbeständige Zwischenschicht aus Hartgummi kann in einer Dicke von 160 µm bis zu 10000 µm, vorzugsweise von 500 µm bis zu 1000 µm aufgetragen werden, wobei für klassische Offsetanwendungen NBR-Kautschukbezüge mit 40° - 80° Shore D, vorzugsweise 80° Shore D, vorteilhaft eingesetzt werden.

EPDM-Kautschukbezüge mit gleicher Dicke bzw. Shore-Härte eignen sich besonders bei Offsetanwendungen unter Verwendung UV-härtender Farben. Im Fall der Gummibeschichtung der Gummimasse müssen vor der Vulkanisation in Wasserdampf bei 140°C - 160°C die Metall- oder Keramikpartikel eingemischt werden, z.B. durch Einwalzen oder Einkneten.

Die chemikalienbeständige Zwischenschicht, also die Beschichtung aus Hartgummi muss angeschliffen werden, bis die eindispergierten Metall- oder Keramikpartikel ebenfalls angeschliffen an der Oberfläche zu sehen sind. Als Metall- oder Keramikpartikel verwendet man zweckmäßig handelsübliches Spritzpulver, wie es zum thermischen Spritzen verwendet wird.

Die weitere Beschichtung des mit der angeschliffenen Zwischenschicht aus Hartgummi versehenen faserverstärkten Kunststoffkörpers erfolgt bevorzugt abhängig vom Einsatzzweck (als Feucht-, Farb-, Leit-, Zug-, Webbaum-, oder Ableitwalze etc.) vorzugsweise durch thermisches Spritzen geeigneter Werkstoffe wie z.B. Oxidkeramik auf hochlegierter Chrom/Nickelstahl-Haftschicht für Feuchtwalzenanwendung oder verschleißfester Hartstoffschicht ( WC/Co, WC/Ni Cr3C2/NiCr, NiCrBSi) bei Leitwalzenanwendung. In besonders bevorzugter Weise wird auf die angeschliffene Beschichtung aus Hartgummi eine drucktechnische Funktionsschicht durch Plasmaspritzen von hochlegiertem Chromnickelstahl und nachfolgend von Oxidkeramik aufgebracht, die durch Schleifen, Polieren, Bürsten oder Scheuern bis hin zu einer Rauhigkeit von Rz ≤ 3,0 µm geglättet wird, um ebenfalls bevorzugt als Feuchtwalzenoberfläche eingesetzt zu werden.

Die Beschichtung, d.h. die Funktionsschicht des mit der angeschliffenen Zwischenschicht geschützten faserverstärkten Kunststoffkörpers kann selbstverständlich auch durch andere vergleichsweise kalte Beschichtungsverfahren wie Galvanik, chemische Abscheidung, Kathodenzerstäubung (PVD), Sol-Gel etc. erfolgen, wobei Chrom, Nickel, Kupfer, Oxidkeramik oder Kombinationen daraus abgeschieden werden.

Das Resultat dieses Verfahrens ist ein Rotationskörper mit einem Grundkörper aus faserverstärktem, insbesondere kohlestofffaserverstärktem Kunststoff mit einer darauf aufgebrachten chemikalienbeständigen Zwischenschicht aus Hartgummi, die einen Metall- oder Keramikdispersionsanteil von 5 Vol.-% - 80 Vol.-% aufweist und mit einer insbesonderen drucktechnischen Funktionsschicht aus Metall und/oder Keramik bedeckt ist.

Selbstverständlich kann der Rotationskörper auch eine drucktechnische Kunststoffhülse (Sleeve) sein, die mit der erfindungsgemäß hergestellten chemikalienbeständigen Schutzbeschichtung versehen ist, und so auf einen Plattenzylinder oder Gummizylinder aufgezogen werden.

Der erfindungsgemäße Rotationskörper kann auch eine Rasterfarbwalze sein, wobei dann die Oberfläche der chemikalienbeständigen Schutzschicht aus lasergerasterten Chromoxid besteht und so die Funktion einer Rasterfarbwalze für Kurzfarbwerke in Offset-, Tiefdruck- und Flexodruckmaschinen erfüllt.

## Patentansprüche

1. Verfahren zur Herstellung einer chemikalienbeständigen Schutzschicht für einen Rotationskörper mit einem Grundkörper aus faserverstärktem Kunststoff, insbesondere für Walzenkörper einer Druckmaschine, bei dem zuerst eine Beschichtung aus Hartgummi mit einem Metall- oder Keramikdispersionsanteil von 5 Vol % - 80 Vol % in einer Dicke zwischen 150 µm bis 1 cm auf dem Grundkörper aus faserverstärktem Kunststoff erfolgt, die daraufhin angeschliffen wird, um die eindispergierten Metall- oder Keramikpartikel freizulegen, und danach auf die die angeschliffenen Dispersionspartikel enthaltende Oberfläche der Beschichtung aus Hartgummi in einem weiteren Schritt eine Funktionsschicht aus Metall und/oder Keramik aufgebracht wird, oder auf die angeschliffene Beschichtung aus Hartgummi eine vor Verschleiß schützende Hartstoffschicht wie z.B. aus WC/Co, WC/Ni, Cr₃C₂/NiCr, NiCrBSi, oder Mo aufgetragen wird und anschließend entsprechend der Verwendung des Rotationskörpers geglättet wird.

2. Verfahren nach Anspruch 1, **dadurch gekennzeichnet, dass** die Funktionsschicht durch thermisches Spritzen aufgebracht wird.

3. Verfahren nach Anspruch 1 **dadurch gekennzeichnet, dass** die Beschichtung aus Hartgummi unter Verwendung von NBR- oder EPDM-Gummimassen mit einer Metall- oder Keramikdispersion erfolgt, derart, dass eine Härte von 40° Shore D bis 80° Shore D erreicht wird.

4. Verfahren nach einem der vorhergehenden Ansprüche 1 bis 3, **dadurch gekennzeichnet, dass** auf die angeschliffene Beschichtung aus Hartgummi eine drucktechnische Funktionsschicht durch thermisches Spritzen von hochlegiertem Chromnickelstahl und nachfolgend von Oxidkeramik aufgebracht wird und durch Schleifen und Polieren bis hin zu einer Rauhigkeit von Rz ≤ 3,0 µm geglättet wird.

5. Verfahren nach Anspruch 1, **dadurch gekennzeichnet, dass** auf die angeschliffene Beschichtung aus Hartgummi durch Kathodenzerstäubung (PVD), chemische Abscheidung, Galvanik, Plasma CVD, Sol/Gel oder ähnlich kalte Beschichtungsverfahren eine Funktionsschicht z.B. aus Chrom, Nickel, Kupfer, Oxidkeramik oder Kombinationen daraus abgeschieden wird.

6. Rotationskörper wie z. B. ein Sleeve mit einem Grundkörper aus faserverstärktem Kunststoff mit einer in einer Dicke zwischen 150 µm bis 1 cm darauf aufgebrachten chemikalienbeständigen Zwischenschicht aus Hartgummi, die einen Metall- oder Keramikdispersionsanteil von 5 Vol.-% - 80 Vol.-% aufweist und mit einer insbesonderen drucktechnischen Funktionsschicht aus Metall und/oder Keramik bedeckt ist, **dadurch gekennzeichnet, dass** auf die angeschliffene Beschichtung aus Hartgummi eine vor Verschleiß schützende Hartstoffschicht wie z.B. aus WC/Co, WC/Ni, Cr₃C₂/NiCr, NiCrBSi, oder Mo aufgetragen ist und entsprechend der Verwendung des Rotationskörpers geglättet ist.

7. Rotationskörper nach Anspruch 6, **dadurch gekennzeichnet, dass** die Hartstoffschicht durch thermisches Spritzen aufgetragen ist.

8. Rotationskörper nach Anspruch 6 oder 7, **dadurch gekennzeichnet, dass** die Funktionsschicht durch Plasmaspritzen von hochlegiertem Chromnickelstahl und nachfolgend von Oxidkeramik aufgebracht ist und durch Schleifen und Polieren bis hin zu einer Rauhigkeit von Rz ≤ 3,0 µm geglättet ist.

## Claims

1. A method for producing a chemical-resistant protective layer for a rotary body having a base body of fibre-reinforced plastics material, in particular for roller bodies of a printing machine, in which first of all a coating of hard rubber having a metal or ceramic-material dispersion content of 5 vol% volume - 80 vol% in a thickness between 150 µm and 1 cm is effected on the base body of fibre-reinforced plastics material which thereupon is partially ground in order to expose the metal or ceramic-material particles dispersed therein, and afterwards in a further step a functional layer of metal and/or ceramic material is put on the surface of the coating of hard rubber containing the partially ground dispersion particles, or a hard-material layer protecting against wear, of, for example, WC/Co, WC/Ni, Cr₃C₂/NiCr, NiCrBSi, or Mo, is applied to the partially ground coating of hard rubber and subsequently is smoothed in accordance with the use of the rotary body.

2. A method according to claim 1, **characterised in that** the functional layer is put on by thermal spraying.

3. A method according to claim 1, **characterised in that** the coating of hard rubber is effected with the use of NBR or EPDM rubber masses with a metal or ceramic-material dispersion in such a way that a hardness of 40° Shore D to 80° Shore D is achieved.

4. A method according to one of the preceding claims 1 to 3, **characterised in that** a layer having a printing function is put on the partially ground coating of hard rubber by thermally spraying high-alloy chromium-nickel steel and subsequently oxide ceramic material, and is smoothed by grinding and polishing to a roughness of Rz ≤ 3.0 µm.

5. A method according to claim 1, **characterised in that** a functional layer of, for example, chromium, nickel, copper, oxide ceramic material or combinations thereof is deposited on the partially ground coating of hard rubber by cathode sputtering (PVD), chemical deposition, electroplating, plasma CVD, sol/gel or similarly cold coating methods.

6. A rotary body such as, for example, a sleeve with a base body of fibre-reinforced plastics material having a chemical-resistant intermediate layer of hard rubber applied to a thickness between 150 µm and 1 cm and has a metal or ceramic-material dispersion content of 5 vol% - 80 vol% and is covered with a functional, in particular a print-functional, layer of metal and/or ceramic material, **characterised in that** a hard-material layer, protecting against wear, of, for example, WC/Co, WC/Ni, Cr₃C₂/NiCr, NiCrBSi, or Mo, is applied to the partially ground coating of hard rubber and is smoothed in accordance with the use of the rotary body.

7. A rotary body according to claim 6, **characterised in that** the hard-material layer is applied by thermal spraying.

8. A rotary body according to claim 6 or 7, **characterised in that** the functional layer is put on by plasma spraying high-alloy chromium-nickel steel and subsequently oxide ceramic material and is smoothed by grinding and polishing to a roughness of Rz ≤ 3.0 µm.

## Revendications

1. Procédé de fabrication d'une couche protectrice résistant aux produits chimiques pour un organe de rotation ayant un corps de base en matière plastique renforcée par des fibres, notamment un corps de cylindre d'une machine d'impression selon lequel on réalise tout d'abord un revêtement en caoutchouc dur avec un composante dispersé de métal ou de céramique représentant entre 5 % et 80 % en volume sur une épaisseur comprise entre 150 µm jusqu'à 1 cm sur le corps de base en matière plastique renforcée par des fibres, puis on ponce pour dégager les particules de métal ou de céramique dispersées et ensuite on applique une couche fonctionnelle en métal et/ou en céramique sur la surface extérieure du revêtement en caoutchouc dur, avec les particules de dispersion, poncées, au cours d'une autre étape, et sur le revêtement en caoutchouc dur, poncé, on applique une couche de matière dure protégeant contre l'usure par exemple en WC/Co, WC/Ni, Cr₃C₂/NiCr, NiCrBSi ou Mo et ensuite on lisse en fonction de l'utilisation de l'organe de rotation.

2. Procédé selon la revendication 1,
**caractérisé en ce qu'**
on applique la couche fonctionnelle par pulvérisation thermique.

3. Procédé selon la revendication 1,
**caractérisé en ce qu'**
on effectue le revêtement en caoutchouc dur en utilisant des masses de caoutchouc NBR ou EPDM avec une dispersion en métal ou en matière céramique de façon à avoir une dureté de 40° Shore D jusqu'à 80° Shore D.

4. Procédé selon l'une des revendications 1 à 3,
**caractérisé en ce que**
sur le revêtement en caoutchouc dur, poncé, on applique une couche fonctionnelle de technique d'impression par pulvérisation thermique d'acier nickel-chrome fortement allié et ensuite d'une céramique oxyde et par ponçage et polissage on lisse jusqu'à atteindre une rugosité Rz≤ 3,0 µm.

5. Procédé selon la revendication 1,
**caractérisé en ce que**
sur le revêtement en caoutchouc dur, poncé, réalisé par pulvérisation cathodique (PVD) par dépôt chimique, par dépôt galvanique, par plasma CVD, par procédé sol/gel ou procédé analogue de revêtement à froid, on dépose une couche fonctionnelle, par exemple en chrome, nickel, cuivre, céramique-oxyde ou une combinaison de ces composants.

6. Organe de rotation tel que par exemple un manchon comportant un corps de base en matière plastique renforcée par des fibres ayant une épaisseur comprise entre 150 µm jusqu'à 1 cm et muni en surface d'une couche intermédiaire résistant aux produits chimiques, cette couche étant en caoutchouc dur, ayant un composant dispersé de métal ou de matière céramique représentant entre 5 % en volume et 80 % en volume et une couche fonctionnelle, notamment de technique d'impression, en métal et/ou en céramique,
**caractérisé en ce que**
sur le revêtement poncé en caoutchouc dur, on applique une couche de matière dure protégeant contre l'usure, telle que par exemple WC/Co, WC/Ni, Cr₃C₂/NiCr, NiCrBSi ou Mo et on lisse l'organe de rotation en fonction de son utilisation.

7. Organe de rotation selon la revendication 6,
**caractérisé en ce que**
la couche dure est appliquée par pulvérisation thermique.

8. Organe de rotation selon les revendications 6 ou 7,
**caractérisé en ce que**
la couche fonctionnelle est appliquée par projection de plasma d'acier nickel-chrome, fortement allié, et ensuite d'une céramique oxyde et par ponçage et polissage on lisse jusqu'à atteindre une rugosité Rz≤ 3,0 µm.
